# EUROPÄISCHE PATENTSCHRIFT

(11) **EP 1 011 940 B1**
(45) Veröffentlichungstag und Bekanntmachung des Hinweises auf die Patenterteilung: **07.11.2001**
(21) Anmeldenummer: 98945303.0
(22) Anmeldetag: 02.09.1998
(51) Int. Cl.: B27N 3/00

(54) **VERFAHREN UND VORRICHTUNG ZUR HERSTELLUNG VON FORMKÖRPERN AUS ZERKLEINERTEM MATERIAL**
METHOD AND DEVICE FOR MANUFACTURING MOULDED BODIES FROM CRUSHED MATERIAL
PROCEDE ET DISPOSITIF POUR PRODUIRE DES CORPS MOULES A PARTIR DE MATERIAU BROYE

(30) Priorität: 05.09.1997 DE 19738953
(43) Veröffentlichungstag der Anmeldung: 28.06.2000
(73) Patentinhaber: Fritz Egger Gesellschaft m.b.H. & Co, 6380 St. Johann in Tirol (AT)
(72) Erfinder: REIF, Georg, A-1130 Wien (AT)
(74) Vertreter: Sandmann, Joachim, Dr.
(86) Internationale Anmeldenummer: EP9805562
(87) Internationale Veröffentlichungsnummer: WO9912711

(56) Entgegenhaltungen:
- WO-A-80/00142
- WO-A-88/06973
- AT-B- 338 499
- US-A- 3 549 509
- US-A- 3 660 223
- US-A- 3 676 283
- US-A- 4 844 764
- PATENT ABSTRACTS OF JAPAN vol. 095, no. 004, 31. Mai 1995 & JP 07 003629 A (TOYOBO CO LTD), 6. Januar 1995

## Beschreibung

Die Erfindung bezieht sich auf ein Verfahren zur kontinuierlichen Herstellung von zusammengesetzten holzartigen Platten, bei dem holzartiges Material, ein elektronenstrahlhärtendes Bindemittel, Preßdruck zur Verdichtung und Elektronenstrahlenergie zur Härtung eingesetzt werden, wobei der Vorgang der Verdichtung von dem Vorgang des Einbringens der Elektronenstrahlenergie räumlich getrennt ist.

Die Erfindung bezieht sich ebenfalls auf eine Vorrichtung zur kontinuierlichen Herstellung von zusammengesetzten holzartigen Platten mit einem Transportband für das Material, einer nachfolgenden Preßvorrichtung und einer nachfolgenden Elektronenstrahleinrichtung.

Dieses Verfahren und diese Vorrichtung sind aus US-A 36 76 283 bekannt. Bei dieser Entgegenhaltung werden Holzschichten zu einer Sperrholzplatte miteinander verbunden, wobei das zwischen den Schichten vorhandene Bindemittel mittels einer beidseitig wirkenden Elektronenstrahleinrichtung ausgehärtet wird. Ein umlaufendes Verdichtungsband ist leicht geneigt über dem Transportband angeordnet und bildet mit diesem einen sich verengenden Verdichtungsspalt, so daß die den Verdichtungsspalt durchlaufenden Sperrholzschichten fest zusammengedrückt werden. Zwei nachfolgende und im Abstand zueinander angeordnete Preßwalzenpaare sollen die Schichten in der zusammengedrückten bzw. verdichteten Stellung halten, während sie mit der Elektronenstrahleinrichtung bestrahlt werden, die zwischen den beiden Preßwalzenpaaren angeordnet und dementsprechend bis nahe an die Plattenanordnung herangeführt ist.

Die beiden Preßwalzenpaare können aber ein Auffedern der Plattenanordnung im Bestrahlungsbereich in der Mitte zwischen den Preßwalzenpaaren nicht oder doch nur zum Teil verhindern, wenn die Schichten eine entsprechende Steifheit aufweisen. Im übrigen ist das hintere Preßwalzenpaar nur beim Anfahren der Produktion wirksam, während nach dem Einsetzen der Elektronenstrahlhärtung evtl. sogar mit einem zerstörerischen Effekt auf die durchlaufende, bereits vollständig ausgehärtete Sperrholzplatte gerechnet werden muß. Jedenfalls aber sind die bekannte Vorrichtung und das mit ihr durchgeführte Verfahren für die Herstellung von Spanplatten, Faserplatten oder OSB-Platten ungeeignet, die aus Vliesen hergestellt werden, die zu einem starken Auffedern nach der erfolgten Verdichtung neigen.

Wie allgemein bekannt werden für die Herstellung von Spanplatten oder Faserplatten thermisch härtbare Bindemittel wie beispielsweise Harnstoff-Formaldehyd-Harz, Melamin-Formaldehyd-Harz, Isocyanate, Phenol-Formaldehyd-Harz u.a. eingesetzt. Die Aushärtung entspricht chemisch gesehen einer thermisch beschleunigten Polymerisations- bzw. Polykondensationsreaktion. Zur Spanplattenherstellung werden die getrockneten und mit dem Bindemittel beleimten Späne großformatigen Etagenpressen oder Taktpressen (diskontinuierliche Herstellung) zugeführt, oder es wird im Durchlaufverfahren (kontinuierliche Herstellung) gearbeitet, z.B. nach dem Conti-Roll-Verfahren, wobei ein Endlosband aus Spänen eine Preßstrecke zwischen sich fortschreitend annähernden Förderbandtrumen und/oder einen Walzenspalt passiert, wodurch die Verdichtung bewirkt wird.

Die Produktionsleistung solcher Anlagen wird entscheidend durch die vergleichsweise langsame Aushärtung begrenzt. Der limitierende Faktor ist insbesondere der Transport der von außen aufgebrachten Wärme zur Plattenmitte. Zur Beschleunigung wird der sogenannte "Dampfstoßeffekt" ausgenutzt. Dabei wandert Dampf durch Kondensation von der heißen Plattenoberfläche zur Plattenmitte und beschleunigt den Wärmetransport. Dieser Beschleunigung sind jedoch physikalische Grenzen gesetzt, da sich in der Plattenmitte ein Dampfdruck in Abhängigkeit vom außen aufgebrachten Druck und von der Temperatur einstellt. Wenn am Ende des Preßprozesses der von außen aufgebrachte Preßdruck abfällt, kann der in der Platte vorhandene Dampfdruck zu hoch sein, so daß es zu Plattenplatzern kommt, nämlich einem Aufbrechen der Platte in der Plattenmitte.

Ein wichtiger Kapazitätskennwert einer Span- bzw. Faserplattenproduktionsanlage ist der Preßfaktor, der die erforderliche Zeit für die Plattenaushärtung auf die Dimension senkrecht zur Plattenoberfläche bezieht. Über die Plattendicke errechnet sich dann der maximal mögliche Vorschub (bei kontinuierlicher Herstellung) bzw. die maximal mögliche Taktanzahl bei Taktpressen und damit die Anlagenkapazität. Übliche Preßfaktoren liegen im Bereich zwischen 3 und 6 s/mm für Conti-Roll-Anlagen und zwischen 5 und 9 s/mm für Taktanlagen. Beispielsweise ergibt sich für die Aushärtung einer 19 mm Platte bei einem Preßfaktor von 5 s/mm eine Herstellungszeit von 95 Sekunden.

Der für die Beschleunigung der Aushärtung vorteilhafte Dampfstoßeffekt hat den weiteren Nachteil, daß die Produktfeuchtigkeit an der Plattenoberfläche nahezu Null ist und zur Mitte hin deutlich ansteigt, was ein inhomogenes Feuchteprofil bedeutet. Unter dem Gesichtspunkt eines stabilen Produktes ist jedoch ein homogenes Feuchteprofil anzustreben, das sich in der Praxis erst nach einer Lagerung über mehrere Wochen hinweg einstellt. Die Verarbeitung und insbesondere die Kaschierung von Platten mit deutlich inhomogenem Feuchteprofil führt zu Qualitätsproblemen. Außerdem haben immer weiter gesteigerte Anlagenleistungen zu einer geringeren Produktfeuchtigkeit geführt, die nun unterhalb der Feuchtigkeit liegt, die das Produkt im alltäglichen Einsatz annimmt (Ausgleichsfeuchtigkeit). Das Produkt ist also bestrebt, Feuchtigkeit aus der Umgebung aufzunehmen.

Der Einsatz hochenergetischer Elektronenstrahlung (Gammastrahlen, Röntgenstrahlung, ionisierende Strahlung) zur Härtung von organischen Kunstharzen ist bereits bekannt. So wird in der AT 338 499 die Imprägnierung von Span- und Faserplatten mit strahlenhärtbaren Komponenten zur Erzielung bestimmter technologischer Eigenschaften beschrieben. Dabei wird ein Plattenwerkstoff nach herkömmlichem Verfahren im Heißpreßverfahren hergestellt. Anschließend wird eine Imprägnierung im Wechseldruckverfahren mit den strahlenhärtbaren Komponenten vorgenommen und deren Aushärtung mittels Elektronenstrahlenergie durchgeführt. Mit dieser Nachbehandlung sollen die mechanischen Eigenschaften der Platte und ihre Dimensionsstabilität bei Einwirkung von Wasser verbessert werden, weswegen die eigentliche Plattenherstellung mit einer deutlich reduzierten Menge an thermisch härtbarem Bindemittel durchgeführt werden kann. Als strahlenhärtbares Bindemittel wird ein Gemisch aus ungesättigten Oligomeren (mindestens 30 Gew. %), Acrylnitril (1-30 Gew. %), nicht mitpolymerisierende Zusatzstoffe (maximal 30 Gew. %) und der Rest auf 100 Gew. % vinylisch ungesättigte Monomere beschrieben. Als ungesättigte Monomere werden Polyesterharze, Acrylharze, Diallylphtalat-Vorpolymerisate, ein acrylmodifiziertes Alkyd-, Epoxy- oder Urethanharz vorgeschlagen. Zumdem kommen Polymerisations-Beschleuniger zum Einsatz.

Hier handelt es sich nicht um die Herstellung einer Platte durch Elektronenbestrahlung sondern um eine in einem nachgeschalteten Verfahren erfolgende Nachveredelung mittels Elektronenbestrahlung zur Verbesserung der Platteneigenschaften. Die eigentliche Plattenherstellung erfolgt auch hier unter Verwendung eines thermisch härtbaren Bindemittels und durch Wärmezufuhr im Preßbereich mit einer vollständigen Aushärtung des in der verdichteten Platte enthaltenen Bindemittels. Damit werden die vorgenannten Nachteile - Leistungsbegrenzung durch die Wärmetransportzeit, inhomogenes Feuchteprofil und Gefahr von Plattenplatzern - im Grundsatz nicht beseitigt.

Aus der US 3 549 509 ist es bekannt, einen Formkörper unter Verwendung von strahlenhärtbarem Bindemittel herzustellen. Dabei wird Holzstaub oder Sägemehl mit einem strahlenhärtbaren flüssigen Monomer gemischt, in eine Form eingebracht, in dieser verdichtet und durch die Einwirkung von Strahlenenergie gehärtet. Als Strahlenquelle werden radioaktive Elektronenstrahler (z.B. Cobalt 60) oder ionisierende Strahlenquellen (z.B. Röntgenstrahlen) genannt. Nach den angeführten Beispielen erfolgt die Härtung in einer Cobalt-60-Strahlenkammer. Als strahlenhärtbares Monomer werden Methylacrylat, Methylmetacrylat und Propylacrylat vorgeschlagen.

Die Aushärtung in einer geschlossenen Form (Strahlenkammer) und die vergleichsweise langsame Aushärtung von Monomeren durch Gammastrahlung sind einer Hochleistungsherstellung abträglich. Dementsprechend ist auch dieses bekannte Verfahren nicht für die Herstellung von vergleichsweise dicken Platten oder Formkörpern aus Spänen oder Fasern sondern für dünne Beschichlungen von bereits formfesten Erzeugnissen vorgesehen, die als ersles in die Form eingelegt werden.

Der Erfindung liegt die Aufgabe zugrunde, das eingangs beschriebene Verfahren so durchzuführen und die eingangs beschriebene Vorrichtung so auszubilden, daß plattenförmige Körper (Formkörper) von exakter Solldicke mit hoher Produktionsleistung anfallen, ohne daß ein störender Feuchtigkeitsgehalt sowie eine inhomogene Feuchtigkeitsverteilung in Kauf genommen werden müssen.

Diese Aufgabe wird mit den kennzeichnenden Merkmalen der Ansprüche 1 oder 2 sowie der Ansprüche 17 oder 21 gelöst.

Dementsprechend kommen erfindungsgemäß zwei Lösungswege in Betracht, die beide mit der leistungsfördernden Elektronenstrahlhärtung und deren verlustarmer Aufbringung im Abstand hinter der Verdichtung arbeiten, wobei der Verdichtungszustand bis zur Elektronenbestrahlung konserviert wird, was entweder durch eine thermische Teilhärtung bei der Verdichtung - auch in diesem Falle bildet die nachfolgende Elektronenstrahlhärtung die Haupthärtung - oder durch Aufbringen eines gesonderten Haltedrucks im Bereich von der Verdichtung bis zur Elektronenstrahlhärtung erfolgt.

Zweckmäßige Ausgestaltungen und Weiterbildungen des erfindungsgemäßen Verfahrens ergeben sich aus den Unteransprüchen.

Die Erfindung beruht darauf, daß die Aktivierung und Aushärtung des eingesetzten Bindemittels - im Gegensatz zu den thermisch härtenden Bindemitteln - durch hochenergetische Strahlung eines Elektronenstrahlbeschleunigers erfolgt. Dessen Leistungsfähigkeit wird im wesentlichen durch zwei Kennwerte bestimmt: Die Beschleunigungsspannung in MeV, die für die Reichweite der Energie in den zu durchstrahlenden Körper verantwortlich ist, und die vom Strahler an den durchstrahlten Körper abgegebene Energiemenge (Strahlerleistung, Dosismenge), die das Produkt aus Beschleunigerspannung und Beschleunigerstrom ist. Die Strahlerleistung bestimmt die in den Körper eingebrachte und von diesem absorbierte Energiemenge, die für die Härtung des Bindemittels verantwortlich ist. Verfügbare Beschleunigersysteme mit einer Beschleunigungsspannung von 10 MeV ermöglichen bei einseitiger Bestrahlung eines Plattenwerkstoffs, der beispielsweise ein spezifisches Gewicht von 750 kg/m³ hat, eine Eindringtiefe von ca. 40 mm, bei zweiseitiger Bestrahlung mit je 10 MeV von ca. 105 mm.

Im Vergleich zum bisher üblichen Herstellungsprozeß für Span- oder Faserplatten weist das erfindungsgemäße Verfahren wesentliche Vorteile auf. Die Polymerisation des insbesondere Oligomere enthaltenden Bindemittels erfolgt schlagartig und wird primär durch die Einbringung der erforderlichen Polymerisationsenergie (Strahlungsdosis in kGy) bestimmt. Die Aushärtung erfolgt innerhalb weniger Zehntel Sekunden. Dadurch sind Preßfaktoren von 0,05 s/mm möglich, so daß sich für die bereits vorstehend angesprochene 19 mm-Platte eine Aushärtezeit von etwa 1 Sekunde ergibt, während es bei der üblichen Wärmehärtung 95 Sekunden waren.

Ist bei der üblichen thermischen Härtung das Wasser einerseits zum Wärmetransport in die Plattenmitte vorteilhaft, beim Absenken des Preßdrucks jedoch wegen der Platzergefahr nachteilig, so beeinflußt es das erfindungsgemäße Verfahren kaum. Die Gefahr einer Feuchteverschiebung ist nicht gegeben, da auf das Produkt keine einseitige thermische Belastung einwirkt, welche die Ursache für die Feuchtewanderung im Produkt zur kalten Plattenmitte hin bildet. Im Produkt selbst erfolgt durch die Absorption der einfallenden Strahlung bzw. durch die Polymerisation keine kritische Temperaturerhöhung, die den Aufbau eines nennenswerten Wasserdampfdrucks ermöglichen würde. Die Gefahr von Plattenplatzern besteht daher nicht. Reifezeiten von mehreren Tagen wie bei der üblichen Herstellung notwendig sind daher nicht erforderlich, was hinsichtlich des Lagerplatzbedarfs und des gebundenen Kapitals von Vorteil ist.

Als Bindemittel für die Elektronenstrahlhärtung eignen sich ungesättigte Oligomere. Es kann vorteilhaft sein, diesen Monomere beizumischen, um die Art und den Grad der Polymerisation des Bindemittels zu beeinflussen. Dementsprechend werden diese Monomere auch als Vernetzer bezeichnet. Vernetzer verfügen über mono- (z.B. HDDA), di- (DPGDA), tri-(z.B. TMPTA) oder polyfunktionelle Gruppen. Die Wahl des Vernetzers in Abstimmung mit dem ungesättigten Oligomer hinsichtlich des Mischungsverhältnisses und hinsichtlich einer Kombination von verschiedenen Vernetzern beeinflußt die Eigenschaften des hergestellten Formkörpers bzw. der Platte, z.B. Biegefestigkeit, Querzugfestigkeit, Biege-E-Modul, Beständigkeit gegen Luftfeuchte- und Wassereinwirkung).

Für die untersuchten Oligomere und Gemische von Oligomeren mit Vernetzern ist zur vollständigen Aushärtung eine Strahlendosis zwischen 70 und 100 kGy erforderlich. Einsetzbare ungesättigte Oligomere sind z.B. Polyesterharze, Acrylharze, Diallylphtalat-Vorpolymerisate, acrylmodifizierte Alkyd-, Epoxy- oder Urethanharze. Diese sind im Gegensatz zu den üblicherweise eingesetzten Kondensationsharzen frei von Formaldehyd (Prüfung nach DIN EN 120 mit photometrischer Auswertung) und ermöglichen eine kochwasserfeste Verbindung des Verbundstoffes im Sinne der EN 1087-Teil 1.

Schon bei der üblichen Herstellung mittels Wärmehärtung ist man bestrebt, die Härtung im Moment der größten Verdichtung des Formkörpers bzw. der Platte durchzuführen oder zumindest einzuleiten, damit die Form- bzw. Dimensionsstabilität gewährleistet ist und keine Rückfederung beim Nachlassen des Preßdrucks erfolgt. Bei der Elektronenstrahlhärtung ist die schlagartige Aushärtung in dieser Hinsicht von Vorteil. Andererseits ist das Einbringen der Strahlenenergie im Bereich des hohen Preßdrucks unzweckmäßig, soweit hier der mechanischen Belastung entsprechend dicke Stahlplatten oder andere Druckbeaufschlagungseinrichtungen vorhanden sind, die in erheblichem Maße stahlenabsorbierend wirken und die Eindringtiefe der Strahlung herabsetzen. In diesem Zusammenhang wurde festgestellt, daß zur Sicherung der maximalen Materialverdichtung vor dem Aushärten ein Haltedruck ausreicht, der deutlich unter dem (maximalen) Preßdruck liegt. Es ist daher vorteilhaft, die Aushärtung bei einem entsprechend niedrigen Haltedruck außerhalb der die Elektronenstrahlen schwächenden Preßvorrichtung durchzuführen, also beispielsweise beim Conti-Roll-Verfahren im Abstand hinter dem engsten Preßspalt.

Im Interesse einer ungehinderten bzw. ungeschwächten Bestrahlung mit Elektronenenergie kann auch zweistufig mit einer ersten formstabilisierenden thermischen Teilhärtung unter Preßdruck und einer anschließenden von äußerer Druckbeaufschlagung freien Elektronenstrahlaushärtung gearbeitet werden. Das setzt natürlich die Verwendung eines Bindemittels mit einem Bindemittelanteil voraus, der thermisch härtbar ist. Hierfür kommt eine Beimischung von üblicherweise verwendetem thermisch härtbarem Bindemittel in Betracht.

Als Variante für eine thermische Teilhärtung oder Ersthärtung kommt aber auch die Zugabe eines organischen Peroxids (z.B. TBPEH) in Betracht, das zusammen mit dem Bindemittel eingebracht wird und unter Temperatureinwirkung die Vernetzung des Bindemittels initialisiert. Auch hier handelt es sich um eine Zweistufenhärtung, wobei in der ersten Stufe unter Einwirkung von Druck und Wärme eine Ersthärtung oder Teilhärtung unter Stabilisierung der verdichteten Form erfolgt, und in einer zweiten Stufe ohne äußere Einwirkung von Druck die vollständige Aushärtung bzw. Polymerisation des Bindemittels durch Elektronenstrahlenergie erfolgt. Die thermische Ersthärtung dient auch hier lediglich zur Fixierung des Materials in der verdichteten Lage und kann bei vergleichsweise geringer Temperatur erfolgen, so daß die vorgenannten technologischen Nachteile der thermischen Härtung in Grenzen gehalten werden.

Eine weitere Variante der thermischen Teilhärtung stellt die Härtung lediglich der Decklagen durch Druck und Temperatur dar. Diese so gehärteten Decklagen können eine Dicke von 1 mm bis mehrere mm aufweisen. Das Bindemittel in diesen Decklagen kann aus einem nicht im Elektronenstrahl härtbaren Bindemittel, aus einem Gemisch aus einem thermisch härtbaren Bindemittel und einem im Elektronenstrahl härtbaren Bindemittel oder aus einem Gemisch aus einem im Elektronenstrahl härtbaren Bindemittel mit einem organischen Peroxid bestehen. Das Bindemittel für den Anteil des Produktes außer den Decklagen stellt ein im Elektronenstrahl härtbares Bindemittel dar oder ein Gemisch aus einem thermisch härtbaren und einem im Elektronenstrahl härtbaren Anteil.

Die thermische Härtung der Decklagen muß nicht bereits zu einer vollständigen Vernetzung des Bindemittels führen, insbesondere dann, wenn das verwendete Bindemittel über einen im Elektronenstrahl härtbaren Anteil verfügt. Vielmehr ist sogar anzustreben die Temperatureinwirkungsdauer auf die Decklagen so kurz als möglich zu halten, um die durch die Temperatureinwirkung zu erwartenden nachteiligen Platteneigenschaften so gering als möglich zu halten. Der thermischen Teilhärtung nachgeschaltet ist eine Endhärtung des Produktes durch die Einwirkung von Elektronenstrahlenergie, wobei diese je nach Anforderung an die Produkteigenschaften wahlweise unter Einwirkung eines gegenüber der ersten Stufe mit thermischer Härtung bereits verminderten Haltedruckes oder drucklos erfolgen kann.

Die bereits teilgehärteten Decklagen vereinfachen das Aufbringen eines Haltedruckes in der Art, daß auf ein formstabilisierendes Band oder eine in der Funktion und Wirkung ähnliche Vorrichtung im Bereich der Elektronenstrahleinwirkung völlig verzichtet werden kann oder diese deutlich schwächer dimensioniert werden können und somit keine oder eine deutlich verminderte Absorption der Elektronenstrahlenergie im Band oder in den Vorrichtungen crfolgt, was eine verbesserte Nutzung der Elektronenstrahlenergie im Produkt ermöglicht. Im übrigen begünstigt bei der zweistufigen Härtung die Einwirkung von Temperatur die Oberflächeneigenschaften des Produktes (Beschichtbarkeit, erzielbare Dichte und Dichteverteilung).

Das erfindungsgeinäße Verfahren eignet sich in besonderem Maße zur Herstellung von Spanplatten, Faserplatten oder OSB. Es ist aber auch auf anderes zellulosisclies oder ähnliches Material in Teilchen- oder Stückform anwendbar, bei dem eine gegenseitige Verbindung durch ein Bindemittel erreicht wird. Beispiele sind die Herstellung von Sperrholzplatten, plattenförmige Erzeugnisse aus Papier bzw. Papierschnitzeln, Textilfasern, Rinde oder auch bestimmte Müllfraktionen wie Kunststoffabrälle oder Verbundstoffe aus Kunststoff und Papier bzw. Karton.

Die nachfolgenden Beispiele 1 bis 5 betreffen Versuche zum Nachweis der verbesserten mechanisch-technologischen Eigenschaften von erfindungsgemäß mit Elektronenstrahlenergie gehärteten Spankörpern:

### Beispiel 1

Zur Untersuchung der als ergänzende Maßnahme vorgesehenen radikalischen Härtung durch organische Peroxide wurden in einem Rührapparat 100 Teile Deckschichtspäne aus der industriellen Spänetrocknung mit 20 Teilen Bindemittel (Urethanacrylat) und 0,7 Teilen organisches Peroxid (TBPEH) vermischt und anschließend in einer Laborpresse (Format 33x33 cm) 150°C für 10 Minuten und einem spezifischen Preßdruck von 13 N/mm² ausgesetzt. Die mechanisch-technologischen Eigenschaften waren wie folgt:

| Probe | Dichte [kg/m³] | Dicke [mm] | Festharz auf atro %] | Querzugfestigkeit [N/mm²] | Restfeuchte [%] | Peroxid |
|---|---|---|---|---|---|---|
| 1019/20 | 1006 | 3,16 | 20,8 | 1,5 | 4,0 | TBPEH |

### Beispiel 2

Auf 100 Teile industriell getrocknete Mittelschichtspäne wurden in einer Beleimungstrommel durch Luftzerstäubung 10 Teile Bindemittel (Urethanacrylat) und 0,4 Teile organisches Peroxid (TBPEH) auf die Späne aufgebracht. In einer Laborpresse wurden Platten vom Format 40x40 cm hergestellt bei 150°C für 5 Minuten und einem spezifischen Preßdruck von 10 N/mm². Die Herstellung erfolgte zur Einstellung einer einheitlichen Plattendicke mit Abstandsleisten. In analoger Weise wurden Vergleichsplatten mit einem UF-Harz als Bindemittel hergestellt (Probenserie A). Die mechanisch-technologischen Eigenschaften waren wie folgt:

| Probe | Dichte [kg/m²] | Dicke [mm] | Festharz auf atro %] | Querzugfestigkeit [N/mm²] | Rest feuchte [%] | Peroxid bzw Bindemittel |
|---|---|---|---|---|---|---|
| 1019/21 | 676 | 15,6 | 10,4 | 0,68 | 4,0 | TBPEH |
| A | 680 | 16,0 | 11,0 | 0,60 | 5,5 | UF |

Die beiden Platten lieferten vergleichbare Ergebnisse hinsichtlich der Querzugfestigkeit.

Die Proben der nachfolgenden Beispiele 3 bis 5 sind Rundproben mit einem Durchmesser von ca. 110 mm, sie wurden bei einer Elektronenstrahlbeschleunigeranlage mit einer Beschleunigerspannung von 10 MeV und einem Strom von ca. 1,5 mA entsprechend einer mittleren Strahlerleistung von 15 kW ausgehärtet.

### Beispiel 3

Industriell getrocknete Mittelschichtspäne wurden vor der weiteren Verarbeitung fraktioniert und das Siebgut mit einer Maschenweite von 2 bis 4 mm verwendet. Im Anschluß daran erfolgte die Beleimung in einer Laborbeleimtrommel von 100 Teilen Späne mit 10 Teilen Bindemittel (Epoxyacrylat) und 1 Teil Vernetzer (HDDA, TMPTH, DPGDA entsprechend der Probenserie K, L und M). Die Beleimung erfolgte heiß bei ca. 80°C Bindemitteltemperatur mittels Zerstäubung durch eine Zweistoffdüse. Die Spanfeuchte betrug ca 4% bezogen auf die Trockenmasse. Das beleimte Spangut wurde zu Rundlingen gepreßt und mittels Elektronenstrahl bei einer Dosis (bestimmt an der Probenoberfläche) von ca. 110 kGy gehärtet. Vergleichende Probekörper wurden in analoger Weise mit Harnstoff-Formaldehyd-Bindemittel (UF) hergestellt (100 Teile Späne, 10 Teile Festharz, Ammonsulfat als Härtekomponente entsprechend der Probenserie J). Die mechanisch-technologischen Eigenschaften waren im Vergleich:

| Probe | Quetzug normiert auf 450 kg/m³ [N/mm²] | Kochquerzug [N/mm²] | 2-Std Quellung [%] | 24-Std Quellung [%] | Dichte [kg/m³] | Festharz auf atro [%] | Formaldehyd [mg/100g] | Restfeuchte [%] | Vemetzer bzw Bindemittel |
|---|---|---|---|---|---|---|---|---|---|
| K1/2 | 0,317 | 0,101 | 5,1 | 8,8 | 409 | 11,0 | < 0,5 | 10,0 | TMPTA |
| | | 0,131 | 4,6 | 8,7 | 429 | 11,0 | < 0,5 | 10,0 | IMPTA |
| L1/2 | 0,344 | 0.120 | 3,6 | 9,6 | 448 | 11,0 | < 0,5 | 10,0 | DPGDA |
| | | 0,173 | 3,2 | 8,8 | 451 | 11,0 | < 0,5 | 10,0 | DPGDA |
| M1/2 | 0,319 | 0,130 | 3,2 | 8,8 | 445 | 11,1 | < 0,5 | 10,0 | HDDA |
| | | 0,136 | 3,1 | 10,4 | 462 | 11,1 | < 0.5 | 10,0 | HDDA |
| J1/2 | 0,292 | --- | 9,6 | 15,0 | 457 | 10,8 | 5,7 | 6,0 | UF |

Man erkennt im Vergleich für die im Elektronenstrahl gehärteten Proben, daß bei selbem Beleimungsgrad die Querzugfestigkeit höher liegt, die Proben eine Kochquerzugfestigkeit aufweisen und die 2-Stundenquellung vermindert ist. Anzumerken ist, daß das Harnstoff-Formaldehyd-Bindemittel eine Kochquerzugfestigkeitsprüfung nicht zuläßt (die Probe löst sich beim Kochen auf). Der Formaldehydgehalt der strahlengehärteten Proben lag unterhalb der Nachweisgrenze von 0,5 mg pro 100 g Platte nach EN 120.

### Beispiel 4

Die Proben wurden in analoger Weise wie in Beispiel 3 beschrieben hergestellt, der Beleimungsgrad jedoch um 50% reduziert. Die mechanisch-technologischen Eigenschaften waren im Vergleich:

| Probe | Querzug normiert auf 450 kg/m³ [N/mm²] | Kochquetzug [N/mm²] | 2-Std Quellung [%] | 24-Std Quellung [%] | Dichte [kg/m³] | Fest harz auf atro [%] | Formaldehyd [mg/100g] | Rest feuchte [%] | Vernetzer |
|---|---|---|---|---|---|---|---|---|---|
| N1/2 | 0,265 | 0,076 | 6,3 | 11,3 | 428 | 5,5 | < 0,5 | 10,0 | TMPTA |
| | | 0,118 | 9,6 | 15,0 | 477 | 5,5 | < 0,5 | 10,0 | TMPTA |
| O1/2 | 0,265 | 0,074 | 10,0 | 12,2 | 462 | 5,6 | < 0,5 | 10,0 | DPGDA |
| | | 0,077 | 8,1 | 11,6 | 436 | 5,6 | < 0,5 | 10,0 | DPGDA |
| P1/2 | 0,291 | 0,085 | 6,8 | 12,6 | 466 | 5,5 | <0,5 | 10,0 | HDDA |
| | | 0,075 | 5,8 | 10,8 | 418 | 5,5 | < 0,5 | 10,0 | HDDA |
| J1/2 | 0,292 | --- | 9,6 | 15,0 | 457 | 10,8 | 5,7 | 6,0 | UF |

Man erkennt im Vergleich für die im Elektronenstrahl gehärteten Proben, daß bei deutlich geringerem Beleimungsgrad die Querzugfestigkeit um bis zu 9,3% abfällt, eine Kochquerzugfestigkeit noch gegeben ist und zu den Werten in Beispiel 3 um 50% geringer ist. Der Formaldehydgehalt der strahlengehärteten Proben lag unterhalb der Nachweisgrenze von 0,5 mg pro 100 g Platte nach EN 120.

### Beispiel 5

Das Bindemittel wurde im Vergleich zu den Beispielen 3 und 4 in diesem Fall in Form einer 25%-igen Emulsion (zwecks verbesserter Verteilung) eines Melaminacrylates in kaltem Zustand aufgebracht. Das durch die Emulsion eingebrachte Wasser erhöhte die Spänefeuchtigkeit im beleimten Zustand noch erheblich. Im herkömmlichen Herstellungsverfahren mit üblichen Bindemitteln lassen sich Platten mit solcher Spanfeuchtigkeit nur bei ausgesprochen geringer Preßtemperatur und damit verbunden langer Preßzeit herstellen.

Die mechanisch-technologischen Eigenschaften waren im Vergleich:

| Probe | Querzug normiert auf 450 kg/m³ [N/mm²] | Kochquerzug [N/mm²] | 2-Std Quellung [%] | 24-Std Quellung [%] | Dichte [kg/m³] | Fest-harz auf atro [%] | Formaldehyd [mg/100g] | Restfeuchte [%] | Bindemittel |
|---|---|---|---|---|---|---|---|---|---|
| R1/2 | 0,277 | 0.091 | 3,0 | 8,4 | 494 | 4,8 | < 0,5 | 20,8 | Emulsion |
| | | 0,086 | 3,0 | 8,6 | 470 | 4,8 | < 0,5 | 20,8 | Emulsion |
| J 1/2 | 0,292 | --- | 9,6 | 15,0 | 457 | 10,8 | 5,7 | 6,0 | UF |

Trotz hoher Plattenrestfeuchte und geringem Beleimungsgrad ist die Querzugfestigkeit für R vergleichbar mit UF-gebundenen Probekörpern und liegt im Bereich der Proben aus Beispiel 4. Auffallend ist für die Serie R die geringe 2-Stundenquellung.

Ausführungsbeispiele der erfindungsgemäßen Vorrichtung werden nachfolgend anhand einer schematischen Zeichnung näher erläutert: Es zeigen:
- Abbildung 1: eine Vorrichtung zur kontinuierlichen Herstellung von Span- oder Faserplatten unter Verwendung einer Vorpresse und mit beidseitiger Elektronenbestrahlung;
- Abbildung 2: eine Vorrichtung wie in Abbildung 1, bei der jedoch die Hauptpresse anders ausgebildet ist;
- Abbildung 3: eine der Abbildung 1 entsprechende Vorrichtung jedoch ohne Vorpresse;
- Abbildung 4: eine Abbildung 3 entsprechende Vorrichtung mit einseitiger Elektronenbestrahlung;
- Abbildung 5: eine Abbildung 1 entsprechende Vorrichtung, bei der jedoch im Bereich der Elektronenbestrahlung ein Haltedruck auf die verdichtete Platte aufgebracht wird;
- Abbildung 6: eine Vorrichtung mit einer Presse, die von einer Umlenktrommel großen Durchmessers, mit dieser zusammenarbeitenden Druckrollen und einem Druckband gebildet ist, wobei eine einseitig wirkende Elektronenstrahleinrichtung vorgesehen ist; und
- Abbildung 7: eine weitgehend Abbildung 2 entsprechende Vorrichtung, die der kombinierten thermischen und Elektronenstrahl-Härtung dient, wobei letztere in einer der Preßvorrichtung nachgeschalteten getrennten Einheit durchgeführt wird.

Die Ausführungen gemäß den Abbildungen 1 bis 4 entsprechen nicht der Erfindung nach den Ansprüchen.

Gemäß Abbildung 1 ist eine behälterförmige Streuvorrichtung 1 vorgesehen, die mit durch Elektronenbestrahlung härtbarem Bindemittel beleimtes zellulosisches Material 2 (Holzspäne, Holzfasern) aufnimmt. Dieses Material 2 wird in gleichmäßiger Verteilung auf ein kontinuierlich umlaufendes Band 3 geschüttet, auf dem sich eine lockere Streuschicht 4 bildet. Diese wird in einer Vorpresse 5 vorverdichtet.

Die Vorpresse 5 weist in spiegelsymmetrischer Ausbildung und Anordnung ein oberes Vorverdichtungsband 6 und ein unteres Vorverdichtungsband 7 auf, die über Umlenkrollen 8, Spannrollen 9 sowie oberseitige Vordruckrollen 10 und unterseitige Vordruckrollen 11 umlaufen. Das Transportband 3 mit der Streuschicht 4 läuft zwischen den Vorverdichtungsbändern 6 und 7 hindurch, die sich in Transportrichtung einander annähern, was durch den in Transportrichtung sich verringernden Abstand zwischen sich den sich gegenüberliegenden Vordruckrollen 10 und 11 erreicht wird. Auf diese Weise entsteht aus der Streuschicht 4 eine dünnere vorverdichtete Schicht 12.

Das Transportband 3 läuft über Umlenkrollen 13 sowie einen starren Tisch 14 im Bereich der Aufgabe des Materials 2 und über Stützrollen 15 hinter der Vorpresse 5 um. In Transportrichtung hinter der Vorpresse 5 ist eine Preßvorrichtung 16 (Hauptpresse) vorgesehen, die von einer oberen Trommel 17 und einer unteren Trommel 18 gebildet wird, deren Preßspalt 19 vom Obertrum des Transportbandes 3 mit der vorverdichteten Schicht 12 durchlaufen wird, so daß aus dieser die verdichtete Schicht 20 entsteht, die mit dem Transportband 3 über die Stützrollen 21 hinweg läuft, wobei die verdichtete Schicht 20 infolge Rückfederung eine etwas größere Dicke erhält, als es der Abmessung des Preßspalts 19 entspricht.

Darauf passiert das Transportband 3 mit der verdichteten Schicht 20 eine Elektronenstrahleinrichtung 22, die einen oberen Elektronenstrahlbeschleuniger 23 und einen unteren Elektronenstrahlbeschleuniger 24 umfaßt, die einander zugewandt sind. Durch die schlagartige Aushärtung des mit dem Material 2 vermischten Bindemittels durch die Elektronenbestrahlung entsteht an der Elektronenstrahleinrichtung 22 aus der verdichteten Schicht 20 eine ausgehärtete Platte 25 (Endlosplatte), die über Stützrollen 26 der Endfertigung (Quertrennen, Oberflächenschleifen) zugeführt wird.

Die Vorrichtung nach Abbildung 2 stimmt weitgehend mit der zuvor beschriebenen Vorrichtung überein. Insoweit werden - wie auch bei den nachfolgenden Abbildungen - dieselben Bezugszeichen verwendet und wird von einer erneuten Beschreibung abgesehen. Der Unterschied zu Abbildung 1 besteht darin, daß anstelle der Preßvorrichtung 16 eine abweichend ausgebildete Preßvorrichtung 27 vorgesehen ist. Diese Preßvorrichtung 27 ist nach dem Conti-Roll-Verfahren arbeitend ausgeführt, kann jedoch deutlich kürzer ausgeführt sein, als es üblicherweise bei Verfahren mit thermischer Härtung der Fall ist.

Die Preßvorrichtung 27 umfaßt ein oberes Band 28 und ein unteres Band 29, die über Umlenkrollen 30 umlaufen. Innerhalb des oberen Bandes 28 ist eine endlose Folge von oberen Rollstäben 31 vorgesehen, und in entsprechender Weise ist innerhalb des unteren Bandes 29 eine endlose Reihe von unteren Rollstäben 32 vorgesehen, wobei die Rollstäbe jeweils über Umlenkrollen 33 umlaufen. Den oberen Rollstäben 31 ist eine obere Druckplatte 34 mit oberen Druckzylindern 35 zugeordnet, während den unteren Rollstäben 32 eine untere Druckplatte 36 mit unteren Druckzylindern 37 zugeordnet ist. Die Druckplatten 34 und 36 sind in Transportrichtung leicht konvergierend geneigt, so daß sich ein sich verjüngender Preßspalt 38 ergibt, der vom Transportband 3 mit der vorverdichteten Schicht 12 durchlaufen wird. Durch entsprechende Druckbeaufschlagung der Druckzylinder 35 und 37 läßt sich der zur Wirkung kommende Preßdruck der Preßvorrichtung 27 und damit der Verdichtungsvorgang den jeweiligen Bedingungen und Vorgaben anpassen.

Bei der Vorrichtung nach Abbildung 3 fehlt im Vergleich zu Abbildung 1 die Vorpresse 5. Dementsprechend wird die Streuschicht 4 direkt der Preßvorrichtung 16 zugeführt und in die verdichtete Schicht 20 umgewandelt.

Die Vorrichtung nach Abbildung 4 unterscheidet sich von derjenigen nach Abbildung 3 nur dadurch, daß eine vereinfachte Elektronenstrahleinrichtung 39 vorgesehen ist, die nur einen Elektronenstrahlbeschleuniger 23 aufweist, der die verdichtete Schicht 20 nur von der Oberseite her bestrahlt. Natürlich wäre es auch möglich, eine Bestrahlung ausschließlich von der Unterseite her vorzusehen.

Die Vorrichtung gemäß Abbildung 5 ist eine Weiterbildung der Vorrichtung gemäß Abbildung 1, wobei im Bereich der Elektronenstrahleinrichtung 22 eine von dem Transportband 3 mit der verdichteten Schicht 20 durchlaufene Haltedruckvorrichtung 40 vorgesehen ist, die zwei Haltetransportbänder aufweist, nämlich ein umlaufendes oberes Haltetransportband 41, das über Umlenkrollen 42 geführt ist und wie dargestellt bereits die Preßvorrichtung 16 durchläuft, und ein unteres Haltetransportband, das hier vom Transportband 3 gebildet ist.

Im Ausführungsbeispiel nach Abbildung 5 wird im Bereich der Elektronenstrahleinrichtung 22 ein unter dem Preßdruck der Preßvorrichtung 16 liegender Haltedruck auf die verdichtete Schicht 20 aufgebracht. Dazu ist eine Vakuumeinrichtung 43 zur Ausbildung einer von der verdichteten Schicht 20 durchlaufenen Vakuumzone 44 vorgesehen, so daß der von außen auf die Transportbänder 3 und 41 wirkende Atmosphärendruck den Haltedruck liefert, der eine dem Preßspalt 19 entsprechende Dicke der verdichteten Schicht 20 während der Elektronenbestrahlung sichert.

Bei der Vorrichtung gemäß Abbildung 6 sind das Transportband 3 und der Tisch 14 durch ein kurzes Zubringer-Transportband 45 ersetzt. Dieses führt die Streuschicht 4 zu einer Preßvorrichtung 46, zu der eine Umlenktrommel 47 von großem Durchmesser gehört, über deren halbe Umfangslänge ein Preßband 48 mit Radialabstand unter Bildung eines langen Preßspalts 49 mit umläuft. Das Preßband 48 ist im Bereich des Preßspalts 49 rückseitig durch Druckrollen 50 abgestützt, die den Verdichtungsdruck aufbringen. Das Preßband 48 läuft über eine obere Umlenkdruckrolle 51 und eine untere Umlenkdruckrolle 52, die der Umlenktrommel 47 benachbart angeordnet sind und entsprechend den eingezeichneten Pfeilen vorgespannt werden können, sowie über weitere Umlenkrollen 53.

Am Ende des Preßspalts 49 ist eine Elektronenstrahleinrichtung 54 mit einem Elektronenstrahlbeschleuniger 55 angeordnet, der zwischen den beiden in Umlaufrichtung letzten Druckrollen 50 plaziert ist. Zusätzlich könnte ein gegenüberliegender Elektronenbeschleuniger innerhalb der Umlenktrommel 47 angeordnet sein (nicht gezeichnet).

Durch die angedeutete Verlagerung der Umlenkdruckrollen 51 und 52 läßt sich eine entsprechende Zugspannung auf das Preßband 48 ausüben. Die eigentliche Verdichtung der Streuschicht 4 erfolgt wie dargestellt hauptsächlich im Bereich der unteren Umlenkdruckrolle 52 sowie ggf. auch noch im Bereich der in Umlaufrichtung vorderen Druckrollen 50. Da im Bereich der hinteren Druckrollen das Preßband 48 in gleichbleibendem Abstand zur Umlenktrommel 47 gehalten ist, übt das Preßband 48 im Bereich der Elektronenstrahleinrichtung 54 nur noch eine Haltefunktion aus, um ein Auffedern der verdichteten Schicht 20 vor dem Aushärten im Bereich des Elektronenstrahlbeschleunigers 55 zu verhindern. Die ausgehärtete Platte 25 (Endlosplatte) wird dann über Stützrollen 26 abgeführt.

Bei der Vorrichtung nach Abbildung 7 handelt es sich weitgehend um die bereits anhand von Abbildung 2 beschriebene Vorrichtung mit einer vergleichsweise kurzen Preßvorrichtung 27' (Conti-Roll-Verfahren). Abweichend erfolgt die Beschickung mit einem Material 2', dem nicht nur strahlenhärtbares Bindemittel sondern auch thermisch härtbares Bindemittel zugemischt ist, das für eine formstabilisierende Teilhärtung (Vorhärtung) ausreicht. Dementsprechend wird über die Druckplatten 34 und 36 der Preßvorrichtung 27' Wärme zugeführt und bereits eine Teilaushärtung durch Reaktion nur des thermisch härtbaren Bindemittels bewirkt. Als Ergebnis entsteht eine teilgehärtete Endlosplatte 56, die wie dargestellt in üblicher Weise mittels einer Diagonalsäge 57 in teilgehärtete Einzelplatten 58 abgelängt wird, die in einem Zwischenstapel 59 abgelegt werden, ohne bereits strahlengehärtet zu sein.

Die Strahlenhärtung erfolgt vielmehr in einer nachgeschalteten getrennten Einheit 60 mit einer Elektronenstrahleinrichtung 61, mit einem oberen Elektronenstrahlbeschleuniger 62 und einem unteren Elektronenstrahlbeschleuniger 63, zwischen denen hindurch die teilgehärteten Einzelplatten 58 auf Stützrollen 64 hindurchgeführt werden, so daß voll ausgehärtete Einzelplatten 65 entstehen, in denen nunmehr auch das strahlenhärtbare Bindemittel chemisch reagiert hat, so daß die Einzelplatten 65 ihre Endfestigkeit aufweisen. Sie werden dann auf einem Fertigstapel 66 abgelegt.

Bei entsprechender Anordnung der Elektronenstrahleinrichtung 61 könnte die Strahlenaushärtung auch unmittelbar hinter der Preßvorrichtung 27' vor oder nach dem Ablängen mittels der Diagonalsäge 57 erfolgen (nicht dargestellt). Diese Anordnung eignet sich insbesondere für die Verfahrensvariante einer thermischen Teilhärtung der beiden Decklagen und einer Endhärtung des Materials mittels Elektronenstrahlenergie. Das Aufbringen eines Haltedrukkes im Bereich des Elektronenstrahls kann dabei durch eine in Abbildung 5 dargestellte Vorrichtung 40 erfolgen.

## Patentansprüche

1. Verfahren zur kontinuierlichen Herstellung von zusammengesetzten holzartigen Platten, bei dem holzartiges Material, ein elektronenstrahlhärtendes Bindemittel, Preßdruck zur Verdichtung und Elektronenstrahlenergie zur Härtung eingesetzt werden, wobei der Vorgang der Verdichtung von dem Vorgang des Einbringens der Elektronenstrahlenergie räumlich getrennt ist, **dadurch gekennzeichnet,**
a) daß das holzartige Material in Form eines Vlieses von Spänen oder Fasern eingesetzt wird und
b) daß der Verdichtungszustand des Vlieses nach der Verdichtung und vor und während der Elektronenstrahlhärtung durch Aufbringen eines Haltedruckes auf das Vlies gesichert wird.

2. Verfahren zur kontinuierlichen Herstellung von zusammengesetzten holzartigen Platten, bei dem holzartiges Material, ein elektronenstrahlhärtendes Bindemittel, Preßdruck zur Verdichtung und Elektronenstrahlenergie zur Härtung eingesetzt werden, wobei der Vorgang der Verdichtung von dem Vorgang des Einbringens der Elektronenstrahlenergie räumlich getrennt ist, **dadurch gekennzeichnet,**
a) daß das holzartige Material in Form eines Vlieses von Spänen oder Fasern eingesetzt wird,
b) daß dem holzartigen Material außer dem elektronenstrahlenergiehärtenden Bindemittel auch thermisch härtendes Bindemittel zugemischt wird und
c) daß während der Verdichtung zunächst eine formstabilisierende thermische Teilhärtung erfolgt, bevor die Aushärtung mittels der Elektronenstrahlenergie durchgeführt wird.

3. Verfahren nach Anspruch 2, **dadurch gekennzeichnet, daß** die thermische Teilhärtung auf die außenliegenden Decklagen des Formkörpers beschränkt wird.

4. Verfahren nach Anspruch 2 oder 3, **dadurch gekennzeichnet, daß** bezogen auf die Trokkenmasse des Materials der Anteil des thermisch härtbaren Bindemittels zwischen 0,5 und 20 Gew.%, bevorzugt zwischen 1 und 10 Gew.%, beträgt und der Anteil des strahlenhärtbaren Bindemittels zwischen 0,5 und 20 Gew.%, bevorzugt zwischen 1 und 10 Gew.%, beträgt.

5. Verfahren nach einem der Ansprüche 2 bis 4, **dadurch gekennzeichnet, daß** der thermisch härtende Anteil ein Bindemittel wie Phenol-Formaldehydharz, Tanninharz, Harnstoff-Formaldehydharz, Melamin-Formaldehydharz oder Mischungen oder Mischharze dieser sind.

6. Verfahren nach einem der Ansprüche 2 bis 4, **dadurch gekennzeichnet, daß** der thermisch härtende Anteil ein Bindemittel wie Isocyanatharz ist.

7. Verfahren nach Anspruch 6, **dadurch gekennzeichnet, daß** das Isocyanatharz ein PMDI ist.

8. Verfahren nach Anspruch 2, **dadurch gekennzeichnet, daß** dem Material außer dem durch Elektronenstrahlenergie härtenden Bindemittel Peroxid zugemischt wird, und daß bei unter äußerem Druck stehendem Formkörper zunächst eine formstabilisierende Teilhärtung des Bindemittels in Form einer radikalischen Härtung mittels Peroxid durch Zuführung von Wärme erfolgt, bevor die Aushärtung mittels der Elektronenstrahlenergie durchgeführt wird.

9. Verfahren nach Anspruch 8, **dadurch gekennzeichnet, daß** als Peroxid organisches Peroxid verwendet wird.

10. Verfahren nach einem der Ansprüche 1 bis 9, **dadurch gekennzeichnet, daß** als durch Elektronenstrahlenergie aushärtendes Bindemittel ein Kunstharz eingesetzt wird, das ein ungesättigtes Oligomer enthält.

11. Verfahren nach Anspruch 10, **dadurch gekennzeichnet, daß** dem Oligomer ein Monomer als härtungsbeschleunigender Vernetzer zugesetzt wird.

12. Verfahren nach Anspruch 10 oder 11, **dadurch gekennzeichnet, daß** der Anteil an Bindemittel bezogen auf die Trockenmasse des Materials für das ungesättigte Oligomer zwischen 0 und 30 Gew.%, bevorzugt zwischen 1 und 10 Gew.%, und für den Vernetzer zwischen 0 und 20 Gew.%, bevorzugt zwischen 0 und 5 Gew.%, beträgt.

13. Verfahren nach Anspruch 11 oder 12, **dadurch gekennzeichnet, daß** als Vernetzer Monomere mit mono-, bi-, tri- oder polyfunktionellen Gruppen oder eine Mischung aus diesen Monomeren verwendet werden.

14. Verfahren nach Anspruch 13, **dadurch gekennzeichnet, daß** die funktionellen Gruppen der Monomere aus vinylisch ungesättigten Monomeren bestehen.

15. Verfahren nach einem der Ansprüche 10 bis 14, **dadurch gekennzeichnet, daß** als ungesättigte Oligomere Kunstharze mit polymerisierbaren C-C-Doppelbindungen aus der Gruppe der ungesättigten Polyesterharze, Etheracrylate, Epoxidacrylate, Urethanacrylate oder der ungesättigten Acrylatharze verwendet werden.

16. Verfahren nach einem der Ansprüche 1 bis 15, **dadurch gekennzeichnet, daß** es zur Herstellung von Spanplatten, Faserplatten oder OSB-Platten eingesetzt wird.

17. Vorrichtung zur kontinuierlichen Herstellung von zusammengesetzten holzartigen Platten mit einem Transportband (3, 45) für das Material, einer nachfolgenden Preßvorrichtung (16, 46) und einer nachfolgenden Elektronenstrahleinrichtung (22, 54), **dadurch gekennzeichnet, daß** zur Durchführung des Verfahrens nach Anspruch 1
a) dem Transportband (3, 45) eine Streuvorrichtung (1) zum Aufbringen des Materials zugeordnet ist und
b) im Bereich der Elektronenstrahleinrichtung (22, 54) eine Haltedruckvorrichtung (40; 47, 48) zum Aufbringen eines den verdichteten plattenförmigen Körper (20) während des Bestrahlens auf die Solldicke haltenden Haltedrucks vorgesehen ist.

18. Vorrichtung nach Anspruch 17, **dadurch gekennzeichnet, daß** die Haltedruckvorrichtung (40; 47, 48) wenigstens ein Haltetransportband (41; 48) umfaßt, das an den plattenförmigen Körper (20) andrückbar ist.

19. Vorrichtung nach Anspruch 17 oder 18, **dadurch gekennzeichnet, daß** die Haltedruckvorrichtung (47, 48) eine Umlenktrommel (47) und ein um diese geführtes Haltetransportband (48) umfaßt, die auf gegenüberliegenden Seiten am plattenförmigen Körper (20) anliegen.

20. Vorrichtung nach Anspruch 18 oder 19, **dadurch gekennzeichnet, daß** die Haltedruckvorrichtung (40) eine Vakuumeinrichtung (43) umfaßt, die an den vom plattenförmigen Körper (20) durchlaufenen Zwischenraum (Vakuumzone 44) angeschlossen ist, so daß der Atmosphärendruck das Haltetransportband (41) andrückt.

21. Vorrichtung zur kontinuierlichen Herstellung von zusammengesetzten holzartigen Platten mit einem Transportband (3) für das Material, einer Preßvorrichtung (27') und einer nachfolgenden Elektronenstrahleinrichtung (61), **dadurch gekennzeichnet, daß** zur Durchführung des Verfahrens nach Anspruch 2
a) dem Transportband (3) eine Streuvorrichtung (1) zum Aufbringen des Materials zugeordnet ist und
b) der Preßvorrichtung (27') eine Heizeinrichtung zum Einbringen von Wärme in den verdichteten plattenförmigen Körper (12) zugeordnet ist.

22. Vorrichtung nach einem der Ansprüche 17 bis 21, **dadurch gekennzeichnet, daß** die Elektronenstrahleinrichtung (22, 61) zwei Elektronenstrahlbeschleuniger (23, 24; 62, 63) aufweist, die auf gegenüberliegenden Seiten der Transportbahn angeordnet sind.

23. Vorrichtung nach einem der Ansprüche 17 bis 22, **dadurch gekennzeichnet, daß** die Elektronenstrahleinrichtung (61) als getrennte Einheit (60) der Preßvorrichtung (27') nachgeschaltet ist.

## Claims

1. Method of continuous production of composite woodlike boards, using woodlike material, an electron-beam-curing binder, compressive pressure for compaction and electron beam energy for curing, with spatial separation of the process of compaction from the process of introducing the electron beam energy, **characterized**
a) **in that** the woodlike material is used in the form of a web of chips or fibres and
b) in that the state of compaction of the web following compaction and before and during electron beam curing is secured by applying a holding pressure to the web.

2. Method of continuous production of composite woodlike boards, using woodlike material, an electron-beam-curing binder, compressive pressure for compaction and electron beam energy for curing, with spatial separation of the process of compaction from the process of introducing the electron beam energy, **characterized**
a) **in that** the woodlike material is used in the form of a web of chips or fibres,
b) in that not only the electron-beam-curing binder but also heat-curing binder is admixed to the woodlike material and
c) **in that** in the course of compaction there is first of all a dimensionally stabilizing partial heat-cure before full curing is accomplished by means of the electron beam energy.

3. Method according to Claim 2, **characterized in that** the partial heat-cure is confined to the outer layers of the shaped article.

4. Method according to Claim 2 or 3, **characterized in that**, based on the dry mass of the material, the fraction of the heat-curable binder is between 0.5 and 20% by weight, preferably between 1 and 10% by weight, and the fraction of the radiation-curable binder is between 0.5 and 20% by weight, preferably between 1 and 10% by weight.

5. Method according to one of Claims 2 to 4, **characterized in that** the heat-curing fraction is a binder such as phenol-formaldehyde resin, tannin resin, urea-formaldehyde resin, melamine-formaldehyde resin or mixtures or mixed resins thereof.

6. Method according to one of Claims 2 to 4, **characterized in that** the heat-curing fraction is a binder such as isocyanate resin.

7. Method according to Claim 6, **characterized in that** the isocyanate resin is a PMDI.

8. Method according to Claim 2, **characterized in that** the material is admixed not only with the binder which cures by electron beam energy but also with peroxide, and **in that**, with the shaped article under external pressure, the binder is first of all given a dimensionally stabilizing partial cure in the form of free-radical curing by means of peroxide, by supplying heat, before full curing is accomplished by means of electron beam energy.

9. Method according to Claim 8, **characterized in that** the peroxide used comprises organic peroxide.

10. Method according to one of Claims 1 to 9, **characterized in that** the binder used which cures by electron beam energy comprises a synthetic resin which includes an unsaturated oligomer.

11. Method according to Claim 10, **characterized in that** a monomer is added as a cure-accelerating crosslinker to the oligomer.

12. Method according to Claim 10 or 11, **characterized in that** the fraction of binder, based on the dry mass of the material, is between 0 and 30% by weight, preferably between 1 and 10% by weight, for the unsaturated oligomer and between 0 and 20% by weight, preferably between 0 and 5% by weight, for the crosslinker.

13. Method according to Claim 11 or 12, **characterized in that** the crosslinkers used comprise monomers containing mono-, bi-, tri- or polyfunctional groups or a mixture of these monomers.

14. Method according to Claim 13, **characterized in that** the functional groups of the monomers are composed of monomers with vinylic unsaturation.

15. Method according to one of Claims 10 to 14, **characterized in that** the unsaturated oligomers used comprise synthetic resins having polymerizable C-C double bonds, from the group of the unsaturated polyester resins, ether acrylates, epoxy acrylates, urethane acrylates, or of the unsaturated acrylate resins.

16. Method according to one of Claims 1 to 15, **characterized in that** it is used to produce chipboard, fibreboard or OSB boards.

17. Device for continuous production of composite woodlike boards, having a conveyor belt (3, 45) for the material, a downstream compression means (16, 46) and a downstream electron beam installation (22, 54), **characterized in that** in order to accomplish the method according to Claim 1
a) the conveyor belt (3, 45) is assigned a broadcasting means (1) for applying the material and
b) in the region of the electron beam installation (22, 54) there is a holding pressure means (40; 47, 48) for applying a holding pressure which holds the compacted boardlike article (20) at the target thickness during irradiation.

18. Device according to Claim 17, **characterized in that** the holding pressure means (40; 47, 48) comprises at least one holding conveyor belt (41; 48) which can be pressed against the boardlike article (20).

19. Device according to Claim 17 or 18, **characterized in that** the holding pressure means (47, 48) comprises a guide pulley (47) and a holding conveyor belt (48) passed around the said pulley (47), which bear against opposite sides on the boardlike article (20).

20. Device according to Claim 18 or 19, **characterized in that** the holding pressure means (40) comprises a vacuum installation (43) which is connected to the interspace (vacuum zone 44) traversed by the boardlike article (20) so that atmospheric pressure presses against the holding conveyor belt (41).

21. Device for continuous production of composite woodlike boards, having a conveyor belt (3) for the material, a compression means (27') and a downstream electron beam installation (61), **characterized in that** in order to accomplish the method according to Claim 2
a) the conveyor belt (3) is assigned a broadcasting means (1) for applying the material and
b) the compression means (27') is assigned a heating installation for introducing heat into the compacted boardlike article (12).

22. Device according to one of Claims 17 to 21, **characterized in that** the electron beam installation (22, 61) has two electron beam accelerators (23, 24; 62, 63) which are arranged on opposite sides of the conveyor track.

23. Device according to one of Claims 17 to 22, **characterized in that** the electron beam installation (61) is configured as a separate unit (60) downstream of the compression means (27').

## Revendications

1. Procédé pour la fabrication continue de panneaux ligneux joints, dans lequel on utilise un matériau ligneux, un liant durcissant par faisceau électronique, une pression de pressage pour le compactage et de l'énergie de faisceau électronique pour le durcissement, le processus de compactage étant séparé dans l'espace du processus de l'apport de l'énergie de faisceau électronique, procédé **caractérisé en ce que**
a) le matériau ligneux est utilisé sous forme d'un voile de copeaux ou de fibres et
b) l'état de compactage du voile après compactage et avant et pendant le durcissement par faisceau électronique est assuré par l'application d'une pression de maintien sur le voile.

2. Procédé pour la fabrication continue de panneaux ligneux joints, dans lequel on utilise un matériau ligneux, un liant durcissant par faisceau électronique, une pression de pressage pour le compactage et de l'énergie de faisceau électronique pour le durcissement, le processus de compactage étant séparé dans l'espace du processus de l'apport de l'énergie de faisceau électronique, procédé **caractérisé en ce que**
a) que le matériau ligneux est utilisé sous forme d'un voile de copeaux ou de fibres,
b) qu'on ajoute en mélangeant au matériau ligneux en dehors du liant durcissant par faisceau électronique également un liant durcissant thermiquement et
c) que pendant le compactage s'effectue d'abord un durcissement partiel thermique, stabilisant la forme avant que le durcissement au moyen de l'énergie de faisceau électronique soit exécuté.

3. Procédé selon la revendication 2, **caractérisé en ce que** le durcissement partiel thermique est limité aux couches de recouvrement se trouvant à l'extérieur.

4. Procédé selon la revendication 2 ou 3, **caractérisé en ce que**, par rapport à la masse sèche du matériau la proportion du liant thermodurcissable s'élève à entre 0,5 et 20% en poids, de préférence à entre 1 et 10% en poids et la proportion du liant radiodurcissable s'élève à entre 0,5 et 20% en poids, de préférence à entre 1 et 10% en poids.

5. Procédé selon l'une quelconque des revendications 2 à 4, **caractérisé en ce que** la proportion durcissant thermiquement est un liant tel qu'une résine de phénol et de formaldéhyde, une résine de tanin, une résine de formaldéhyde et d'urée, une résine de formaldéhyde et de mélanine ou des mélanges de celles-ci ou des résines mixtes de celles-ci.

6. Procédé selon l'une quelconque des revendications 2 à 4, **caractérisé en ce que** la proportion durcissant thermiquement est un liant tel qu'une résine d'isocyanate.

7. Procédé selon la revendication 6, **caractérisé en ce que** la résine d'isocyanate est un PMDI

8. Procédé selon la revendication 2, **caractérisé en ce qu'**on ajoute en mélangeant au matériau en dehors au liant durcissant par faisceau électronique du peroxyde, **en ce que** s'effectue d'abord dans un corps façonné se trouvant sous une pression extérieure un durcissement partiel du liant stabilisant la forme sous la forme d'un durcissement radicalaire au moyen d'un peroxyde par apport de chaleur, avant que le durcissement au moyen de l'énergie de faisceau électronique soit exécuté.

9. Procédé selon la revendication 8, **caractérisé en ce qu'**on utilise comme peroxyde un peroxyde organique.

10. Procédé selon l'une quelconque des revendications 1 à 9, **caractérisé en ce qu'**on utilise une résine synthétique qui contient un oligomère insaturé comme liant durcissant par énergie de faisceau électronique.

11. Procédé selon la revendication 10, **caractérisé en ce qu'**on ajoute à l'oligomère un monomère comme réticulant accélérant le durcissement.

12. Procédé selon la revendication 10 ou 11, **caractérisé en ce que** la proportion en liant par rapport à la masse sèche du matériau s'élève pour l'oligomère insaturé à entre 0 et 30% en poids, de préférence à entre 1 et 10% en poids, et pour le réticulant à entre 0 et 20% en poids, de préférence à entre 0 et 5% en poids.

13. Procédé selon la revendication 11 ou 12, **caractérisé en ce qu'**on utilise comme réticulant des monomères présentant des groupements mono-, bi-, tri- ou polyfonctionnels ou un mélange de ces monomères.

14. Procédé selon la revendication 13, **caractérisé en ce que** les groupements fonctionnels des monomères sont constitués de monomères vinyliquement insaturés.

15. Procédé selon l'une quelconque des revendications 10 à 14, **caractérisé en ce qu'**on utilise comme oligomères insaturés des résines synthétiques avec des doubles liaisons C-C polymérisables, du groupe des résines polyester insaturées, des éther-acrylates, des époxyde-acrylates, des uréthanne-acrylates ou des résines acryliques insaturées.

16. Procédé selon l'une quelconque des revendications 1 à 15, **caractérisé en ce qu'**on l'utilise pour la fabrication de panneaux agglomérés, de panneaux de fibres, ou de panneaux OSB.

17. Dispositif pour la fabrication continue de panneaux ligneux joints, présentant une bande transporteuse (3,45) pour le matériau, un dispositif consécutif de pressage (16,46) et un équipement consécutif à faisceau électronique (22,54), **caractérisé en ce que** pour l'exécution du procédé selon la revendication 1
a) un dispositif d'étalement pour déposer le matériau est affecté à la bande de transporteuse (3,45) et
b) dans la zone de l'équipement à faisceau électronique (22,54) un dispositif de pression de maintien (40;47,48) est prévu pour l'application d'une pression de maintien maintenant le corps en forme de panneaux (20) compacté à l'épaisseur théorique pendant l'irradiation.

18. Dispositif selon la revendication 17, **caractérisé en ce que** le dispositif de pression de maintien (40;47,48) comporte au moins une bande transporteuse de maintien (41;48), qui peut être pressée contre le corps en forme de panneaux (20).

19. Dispositif selon la revendication 17 ou 18, **caractérisé en ce que** le dispositif de pression de maintien (47,48) comporte un tambour de renvoi (47) et une bande transporteuse de maintien (48) guidée autour de celui-ci qui sur des côtes opposés sont en contact avec le corps en forme de panneaux (20).

20. Dispositif selon la revendication 18 ou 19, **caractérisé en ce que** le dispositif de pression de maintien (40) comporte un équipement à vide (43) qui est raccordé à l'espace intermédiaire (zone sous vide 44) parcouru par le corps en forme de panneaux (20) de sorte que la pression atmosphérique presse sur la bande transporteuse de maintien (41).

21. Dispositif pour la fabrication continue de panneaux ligneux joints, présentant une bande transporteuse (3) pour le matériau, un dispositif de pressage (27') et un équipement consécutif à faisceau électronique (61), **caractérisé en ce que**, pour l'exécution du procédé selon la revendication 2
a) un dispositif d'étalement (1) pour déposer le matériau est affecté à la bande transporteuse (3) et
b) un équipement de chauffage pour l'apport de chaleur dans le corps en forme de panneaux compacté (12) est affecté au dispositif de pressage (27').

22. Dispositif selon l'une quelconque des revendications 17 à 21, **caractérisé en ce que** l'équipement à faisceau électronique (22,61) présente deux accélérateurs de faisceau électronique (23,24;62,63) qui sont disposés sur des côtés opposés de la bande transporteuse.

23. Dispositif selon une quelconque des revendications 17 à 22, **caractérisé en ce que** l'équipement à faisceau électronique (61) est raccordé en tant qu'unité séparée (60) en aval du dispositif de pressage (27').
